# EUROPÄISCHE PATENTSCHRIFT

(11) **EP 1 364 732 B1**
(45) Veröffentlichungstag und Bekanntmachung des Hinweises auf die Patenterteilung: **05.03.2008**
(21) Anmeldenummer: 03008539.3
(22) Anmeldetag: 14.04.2003
(51) Int. Cl.: B22F 7/02, C22C 1/05, C22C 29/02

(54) **Hartmetallbauteil mit gradiertem Aufbau**
Hard metal part with graded structure
Elément en métal dur avec structure graduée

(30) Priorität: 17.04.2002 AT 2452002 U
(43) Veröffentlichungstag der Anmeldung: 26.11.2003
(73) Patentinhaber: CERATIZIT Austria Gesellschaft m.b.H., 6600 Reutte /Tirol (AT)
(72) Erfinder: Glätzle, Johannes, 6600 Breitenwang (AT); Kösters, Rolf, Dr., 6600 Reutte (AT); Glätzle, Wolfgang Dr., 6600 Reutte (AT)

(56) Entgegenhaltungen:
- WO-A-00/38864
- US-A- 5 594 931
- US-A- 5 945 167

## Beschreibung

Die Erfindung betrifft ein pulvermetallurgisch hergestelltes Bauteil aus einer Hartmetalllegierung mit einem Bindergehalt von 0,1 bis 20 Gew.%, die zumindest einen kornwachstumshemmenden Zusatz enthält und ein Verfahren zu dessen Herstellung.

Unter Hartmetall versteht man einen Verbundwerkstoff, der im wesentlichen aus einer karbidischen Komponente und einem Binder besteht. Zu den wichtigsten karbidischen Komponenten zählen die Karbide bzw. Mischkarbide der Metalle W, Ti, Zr, Hf, V, Nb, Ta, Mo und Cr. Typische Bindermetalle sind Co, Ni und Fe. Auch Zusätze von weiteren Hartstoffen, wie beispielsweise Karbonitride, kommen zur Anwendung.

Die Eigenschaften von Hartmetallen sind vom Verhältnis Karbidgehalt zu Bindergehalt, von der chemischen Zusammensetzung, der Karbidkorngröße und der Karbidkorngrößenverteilung bestimmt. Damit eröffnen sich viele Möglichkeiten, die Eigenschaften von Hartmetall auf das jeweilige Anwendungsgebiet anzupassen.
So bewirkt eine Erhöhung des Bindergehaltes eine Verbesserung der Bruchzähigkeit und Biegefestigkeit, bei gleichzeitiger Verringerung der Härte, Steifigkeit und Druckfestigkeit. Eine Verringerung der Karbidkorngröße führt zu einer Erhöhung der Härte, der Druck- und Biegefestigkeit, bei reduzierter Schlag- und Bruchzähigkeit.

Angepasst an den jeweiligen Verwendungszweck kommen heute für die Herstellung von Hartmetallbauteilen karbidische Pulver im Korngrößenbereich 0,2 µm bis 15 µm zum Einsatz. Um bei Verwendung von feinkörnigem Karbidpulver die Kornvergröberung während des Sintervorganges zu verringern, werden Kornwachstumshemmer beigefügt. Die wirksamsten kornwachstumshemmenden Zusätze sind Vanadiumkarbid, Chromkarbid, Titankarbid, Tantalkarbid und Niobkarbid. Vielfach werden auch zwei oder mehrere Zusätze verwendet, wie beispielsweise Mischungen aus VC und Cr₃C₂ oder TaC, NbC und TiC. Der kornwachstumshemmende Zusatz kann dabei bereits vor bzw. während der Karburierung feinst in der Hauptkomponente verteilt werden. Die Wirksamkeit ist jedoch auch gegeben, wenn der Kornwachstumshemmer dem Hartmetallpulver oder einzelnen Bestandteilen des Hartmetallpulvers vor, während oder nach der Mahlung beigemengt wird.

Hartmetallbauteile können örtlich sehr unterschiedlich belastet sein. Daher sind schon früh Lösungen bekannt bzw. auch umgesetzt worden, die auf einem Werkstoffverbund aus zwei oder mehreren Hartmetalllegierungen beruhen. So beschreibt die US 5 543 235 einen Hartmetallwerkstoffverbund, der durch pulvermetallurgisches Verbundpressen hergestellt wird, wobei sich die einzelnen Werkstoffbereiche durch ihre Zusammensetzung oder Mikrostruktur unterscheiden. Ein rotierendes Verbundwerkzeug, das aus zwei Hartmetalllegierungen aufgebaut ist, ist auch in der PCT/US00/33644 beschrieben. Die Herstellung erfolgt ebenfalls bevorzugt über Verbundpressen.

Eine weitere Verfahrenstechnik zur Herstellung eines Hartmetallverbundkörpers geht aus der US 5 594 931 hervor. Auf einen Grünling wird ein Schlicker aufgebracht, der aus einer Pulvermischung, einem Lösungsmittel, einem Binder und einem Plastifizierungsmittel besteht. Der so hergestellte Verbundgrünling wird durch Sintern verdichtet.

Nachteilig bei den hier beschriebenen Werkstoffverbunden ist jedoch, dass in den Bereichen des Verbundkörpers, wo Werkstoffe mit unterschiedlichen Eigenschaften aufeinandertreffen, Spannungskonzentrationen entstehen. Weiters ist zu berücksichtigen, dass jede Werkstoffkomponente ihr eigenes Sinterverhalten aufweist. Dies kann einen Verzug des Bauteils während des Sintern auslösen.

Führt man den Übergang zwischen zwei Werkstoffbereichen jedoch in der Zusammensetzung gradiert aus, so können Spannungsspitzen weitgehendst vermieden werden. Unter einem, in der Zusammensetzung, gradierten Aufbau versteht man, dass sich die Zusammensetzung über einen Bereich graduell - kontinuierlich ändert. Speziell bei beschichtetem Hartmetall sind gradierte Ausführungen im Bereich der Schicht, im Bereich des Überganges Schicht/Grundmaterial und im benachbarten Grundmaterial seit langem bekannt. Diese Gradierung erreicht man beispielweise durch den Zusatz von Karbonitriden. Während des Sinterns kommt es zu einem Abbau des Stickstoffs in der Randzone des Hartmetallkörpers. Die metallischen karbid-, bzw. nitridbildenden Elemente diffundieren in Richtung Zentrum des Hartmetallkörpers. Damit erreicht man eine Binderanreicherung im Bereich der Randzone und einen gradierten Übergang zur Matrixzusammensetzung. So werden Wendeschneidplatten mit einer binderreichen Randzone, benachbart der Hartstoffschicht, seit langem für die Stahlzerspanung eingesetzt. Die Gradierung ist jedoch auf einen kleinen, oberflächennahen Bereich beschränkt.

Für hoch belastete Bauteile ist es vorteilhaft, einen, über einen weiten Bereich, gradierten Aufbau einzustellen. Es können damit deutliche Standzeitverbesserungen erreicht werden, und zwar speziell dann, wenn sich die mechanischen Anforderungen an das Hartmetall im Rand- und Kernbereich unterscheiden.

Da die üblichen Bindermetalle, wie beispielsweise Kobalt, bei Sintertemperatur eine hohe Diffusivität zeigen, ist es möglich, einen Konzentrationsausgleich in der Übergangszone zwischen zwei Hartmetalllegierungen, die einen unterschiedlichen Kobaltgehalt aufweisen, über Diffusionsprozesse zu erreichen. Dadurch kann ein kontinuierlicher Übergang eingestellt werden. Ein Verfahren dazu ist beispielsweise in der EP 0 871 556 beschrieben. Ein Verbundkörper, der zumindest aus zwei Bereichen, die sich im Bindergehalt unterscheiden, wird durch Verbundpressen hergestellt. Beim Sintern ist die Temperatur so einzustellen, dass das Bindermetall aus dem Verbundbereich mit dem höheren Bindergehalt in den Verbundbereich mit niedrigerem Bindergehalt diffundiert. Nachteilig dabei ist, dass die Sintertemperatur sehr exakt einzustellen ist, um nicht einen vollständigen Konzentrationsausgleich und damit Verlust der unterschiedlichen Werkstoffeigenschaften zu erreichen. Ein weiterer Nachteil ist, dass das Verbundpressen mit höheren Fertigungskosten verbunden ist, als dies bei der Herstellung eines monolithischen Grünlings der Fall ist.

In der EP 0 247 985 und der EP 0498 781 sind ebenfalls Hartmetallkörper mit einem Gradienten der Binderphase und ein Verfahren zur Herstellung beschrieben. Dabei wird zunächst unter Einsatz einer unterkohlten Ausgangspulvermischung mittels üblicher Prozessschritte ein Sinterkörper mit gleichmäßig verteilter η-Phase hergestellt. Über eine anschließende Behandlung in aufkohlender Atmosphäre erreicht man eine Auflösung der η-Phase im Bereich der Randzone. In Richtung Zentrum des Hartmetallkörpers nimmt der Anteil η-Phase graduell zu, der Bindermetallgehalt graduell ab. Nachteilig jedoch ist, dass die η-Phase versprödend wirkt. Zudem ist der zusätzliche Karburierschritt zeit- und energieaufwendig.

In der EP 0 111 600 ist ein hoch beanspruchtes Werkzeug für die Gesteinsbearbeitung beschrieben. Dieses besteht aus einem inneren und einem äußeren Bereich, mit einem kontinuierlichen Übergang der mechanischen Eigenschaften zwischen diesen Bereichen. Als Verfahrenstechnik ist eine aufwendige Pulverzuführung vorgeschlagen, mit der es möglich ist, während des Füllvorganges die Konzentration des Pulvers kontinuierlich zu ändern. Eine solche Pulverzuführung ist apparativ aufwendig und prozesstechnisch schwierig zu beherrschen.

Es ist somit Aufgabe dieser Erfindung, Verfahren zur Herstellung eines Hartmetallbauteils mit gradiertem Aufbau bereitzustellen, das die Nachteile des Standes der Technik nicht aufweist.

Gelöst wird diese Aufgabe durch ein Verfahren zur Herstellung eines Bauteils aus einer Hartmetalllegierung gemäß Anspruch 1.

Der gradierte Konzentrationsverlauf des kornwachstumshemmenden Zusatzes führt zu einem gradierten Verlauf der Karbidkorngröße. In weiterer Folge zeigen auch die mechanischen Eigenschaften einen gradierten Verlauf. Dies ist beispielsweise dort vorteilhaft, wo eine hohe Verschleißbeständigkeit und Biegebruchfestigkeit an der Oberfläche und gleichzeitig eine hohe Zähigkeit im Kern gefordert ist, wie beispielsweise bei Umformwerkzeugen oder Werkzeugen für die Diamantherstellung. Der Konzentrationsverlauf des kornwachstumshemmenden Zusatzes wird so eingestellt, dass im Bereich der Randzone die Konzentrationswerte höher liegen und diese in Richtung des Zentrums des Bauteils abnehmen, liegt die Randzone feinkörnig vor, mit einem gradierten Übergang zum grobkörnigeren Zentrum. Dadurch können Bauteile mit einer ausgezeichneten Verschleißbeständigkeit und Biegebruchfestigkeit im Bereich der Randzone, verbunden mit einer hohen Zähigkeit des Zentrums hergestellt werden. Diese weisen eine verbesserte Werkzeugstandzeit auf. Bei hoher zyklischer oder schlagender Beanspruchung kann wiederum eine hohe Risszähigkeit im Bereich der Randzone vorteilhaft sein. Dies wird durch einen verringerten Gehalt an kornwachstumshemmenden Zusatz im Bereich der Randzone erreicht. Der erfindungsgemäße Wirkung ist auch dann gegeben, wenn die Hartmetalllegierung weitere nicht karbidische Hartstoffphasen enthält, solange dadurch die mechanischen Eigenschaften nicht nennenswert ungünstig beeinflusst werden.
Als vorteilhafte kornwachstumshemmende Zusätze sind Vanadium- und Chromverbindungen zu nennen, wobei die maximale Konzentration 2 Gew.% beträgt. Höhere Gehalte führen zu Versprödungseffekten. Als besonders vorteilhaftes Verfahren ist das oberflächliche Aufbringen einer Dispersion oder Lösung auf einem Grünling zu nennen. Die Dispersion enthält dabei den kornwachstumshemmenden Zusatz in feinst verteilter Form. Der Grünling kann im wie-gepressten Zustand vorliegen. Enthält der Grünling Wachs-, bzw. Plastifizierungsmittelzusätze, kann dieser, entsprechend einer vorteilhaften Ausgestaltung der vorliegenden Erfindung, auch im entwachsten oder teilentwachsten Zustand vorliegen. Das Aufbringen der Dispersion bzw. Lösung kann beispielsweise durch Tauchen, Aufsprühen oder Aufpinseln erfolgen. In weiterer Folge dringt die Dispersion bzw. Lösung entlang offener Porenkanäle in das Innere des Grünlings ein. Die Einwirkzeit und der Gehalt der Dispersion bzw. Lösung an kornwachstumshemmendem Zusatz bestimmen im wesentlichen die eingebrachte Menge bzw. die Eindringtiefe. Es kann daher, je nach Anforderungsprofil, eine Gradierung eingestellt werden, die sich nur im Mikrometermassstab erstreckt. Es ist jedoch auch möglich, die Gradierung so auszuführen, dass diese bis zum Zentrum des Bauteils reicht. Des weiteren kann der Prozess auch so durchgeführt werden, dass zunächst der Grünling vollständig mit der Dispersion getränkt wird. Diese wird dann durch entsprechende Lösungsmittel oder durch thermische Verfahren wieder aus den oberflächennahen Bereichen entfernt. Weiters kann die Dispersion auf der gesamten Oberfläche oder auch nur örtlich aufgebracht werden. Speziell das örtliche Aufbringen ermöglicht die Herstellung von Bauteilen bzw. Werkzeugen, die nur dort eine hohe Härte aufweisen, wo Verschleißbeständigkeit erforderlich ist. Die restlichen Bereiche weisen ein gröberes Gefüge mit hoher Risszähigkeit auf. Weiters erweist es sich als vorteilhaft, wenn die karbidische Komponente des Grünlings eine mittlere Korngröße von kleiner 2 µm aufweist.
Im folgenden sind Herstellbeispiele angeführt, die exemplarisch die erfindungsgemäße Ausführung erläutern sollen. Zur Veranschaulichung der Ergebnisse der Beispiele 1 bis 3 dienen Fig. 1 bis Fig. 5.
Fig. 1 zeigt den Vanadium-Gehalt über den Probenquerschnitt. In Fig.2 ist neben dem Vanadium-Gehalt auch die Karbidkorngröße angegeben. Fig.3 und Fig. 5 zeigen jeweils den Härteverlauf über den Probenquerschnitt. Fig. 4 zeigt schematisch den Querschnitt eines Ziehwerkzeuges. Fig. 1 und Fig. 2 beziehen sich dabei auf Beispiel 1, Fig. 3 auf Beispiel 2, Fig. 4 und Fig. 5 auf Beispiel 3.

### Beispiel 1

Ein Hartmetallansatz mit 94 Gew.% WC einer mittleren Korngröße von 1 µm, Rest Co, wurde nach den in der Hartmetallindustrie üblichen Verfahren hergestellt. Durch Matrizenpressen mit einem Pressdruck von 50 kN wurden dabei Grünlinge in Form von Wendeschneidplatten hergestellt. Die Grünlinge wurden einem üblichen Entwachungsprozess unterzogen. Weiters wurde eine Dispersion aus destilliertem Wasser und V₂O₅ zubereitet, wobei der Feststoffanteil 2 Gew.% und die mittlere V₂O₅ Teilchengröße weniger als 50 nm betrug. In weiterer Folge wurden die Grünlinge für 5 Sekunden in die oben beschriebene Dispersion getaucht und anschließend an Luft bei 50°C getrocknet. Diese Proben wurden mit Referenzgrünlingen, die nicht nachbehandelt wurden, bei einer Temperatur von 1400°C unter Vakuum gesintert. Die Analyse der Proben erfolgte mittels Elektronenstrahl-Mikrosonde, die mikrostrukturelle und mechanische Charakterisierung durch eine lichtmikroskopische Untersuchung bzw. Härteprüfung, jeweils an Querschliffen. Fig. 1 zeigt, dass der Vanadium-Gehalt im Bereich der Randzone 0,24 Gew.% beträgt und dieser Wert graduell über den Querschnitt der Probe nach innen hin abnimmt. Der Vanadium-Gehalt in einem Abstand von 3,8 mm vom Probenrand beträgt 0,08 Gew.%. Bei der Referenzprobe lagen die entsprechenden Vanadium-Konzentrationen unter der Nachweisgrenze der Mikrosonde. Die gradierte Vanadium-Verteilung führt zu einem gradierten Kornstabilisierungseffekt, wie dies die WC-Korngrößenwerte in Fig. 2 dokumentieren. Während die mittlere Korngröße von der Randzone in Richtung Zentrum zunimmt, nehmen die entsprechenden Härtewerte ab, wie dies in Fig. 3 gezeigt ist.

### Beispiel 2

Ein Hartmetallansatz mit 89,5 Gew.% WC einer mittleren Korngröße von 0,8 µm, 0,5 Gew.% Cr₃C₂, Rest Co wurde nach den in der Hartmetallindustrie üblichen Verfahren hergestellt. Durch Matrizenpressen mit einem Pressdruck von 50 kN wurden Grünlinge in Form von Wendeschneidplatten hergestellt. Die Grünlinge wurden einem üblichen Entwachungsprozess unterzogen. Weiters wurde eine Dispersion aus destilliertem Wasser und V₂O₅ zubereitet, wobei der Feststoffanteil 2 Gew.% und die mittlere V₂O₅ Teilchengröße weniger als 50 nm betrug. In weiterer Folge wurden die Grünlinge für 5 Sekunden in die oben beschriebene Dispersion getaucht und anschließend an Luft bei 50°C getrocknet. Diese Proben wurden mit Referenzgrünlingen, die nicht nachbehandelt wurden, bei einer Temperatur von 1400°C unter Vakuum gesintert. Die Analyse der Proben erfolgte mittels Elektronenstrahl-Mikrosonde, die mikrostrukturelle und mechanische Charakterisierung durch eine lichtmikroskopische Untersuchung bzw. Härteprüfung. Die erfindungsgemäßen Proben zeigen wiederum einen gradierten Vanadium-Konzentrationsverlauf, mit einem Randzonenwert von 0,21 Gew.% V und einem Zentrumswert von 0,03 Gew.% V. Die entsprechenden Härtewerte liegen bei 1698 HV30 bzw. bei 1648 HV30. Der Härteverlauf ist in Fig.3 wiedergegeben. Die Referenzprobe zeigt einen über den Querschnitt gleichmäßigen Härteverlauf mit einem Mittelwert bei 1605 HV30. Die erfindungsgemäßen Proben und die Referenzproben wurden auch einem Biegeversuch unterzogen. Der Mittelwert aus zehn Messungen beträgt bei den erfindungsgemäßen Proben 3950 MPa, bei den Vergleichsproben 3500 MPa.

### Beispiel 3

Ein Hartmetallansatz mit 93,4 Gew.% WC mit einer mittleren Korngröße von 2,0 µm, 0,2 Gew.% TiC, 0,4 Gew.% TaC/NbC, Rest Co wurde nach den in der Hartmetallindustrie üblichen Verfahren hergestellt. Durch isostatisches Pressen mit einem Pressdruck von 100 MPa wurden zylindrische Grünlinge hergestellt, die durch mechanische Bearbeitung zu einem Hartmetallziehwerkzeug geformt wurden. Die Grünlinge wurden einem üblichen Entwachungsprozess unterzogen. Es wurde wiederum eine Dispersion aus destilliertem Wasser und V₂O₅ hergestellt, wobei der Feststoffanteil 2 Gew.% betrug, bei einer Partikelgröße der dispergierten V₂O₅ Teilchen von kleiner 50 nm. In weiterer Folge wurde selektiv die Dispersion im Einlauf- und Bohrungsbereich aufgetragen. Die Trocknung erfolgte wiederum bei 50°C an Luft. Diese Proben wurden bei einer Temperatur von 1400°C in Vakuum gesintert. Durch metallographische Probenpräparation wurde eine Querschliff angefertigt, wie in Fig. 4 dargestellt. Fig. 4 zeigt auch den Bereich, wo die Charakterisierung mittels Elektronenstrahl-Mikrosonde und Härteprüfung vorgenommen wurde. Der Vanadium-Gehalt beträgt in der Randzone 0,18 Gew.%, in einem Abstand von 2 mm vom Probenrand nur noch 0,11 Gew.%. Fig. 5 zeigt den graduellen Härteverlauf.

## Patentansprüche

1. Verfahren zur Herstellung eines Bauteils aus einer Hartmetalllegierung, welche zumindest ein Karbid, Mischkarbid oder Karbonitrid der Metalle der Gruppe W, Ti, Ta, Mo, Zr, Hf, V, Nb und Cr, zumindest einen kornwachstumshemmenden Zusatz der Gruppe V, Cr, Ti, Ta und Nb oder einer Verbindung dieser Metalle und 0,1 bis 20 Gewichtsprozent zumindest eines metallischen Binders der Gruppe Co, Ni und Fe enthält, wobei die Karbidkorngröße zumindest örtlich von der Randzone des Bauteils in Richtung des Zentrums des Bauteils zunimmt und zumindest ein kornwachstumshemmender Zusatz zumindest lokal einen gradierten Konzentrationsverlauf aufweist, und der kornwachstumshemmende Zusatz von der Randzone des Bauteils in Richtung Zentrum des Bauteils gradiert abnimmt,
das zumindest die folgenden Verfahrensschritte umfasst:
■ Herstellen eines Grünlings aus der Hartmetalllegierung nach den üblichen pulvermetallurgischen Kompaktierungs- oder Formgebungsverfahren;
■ Herstellen einer Dispersion oder Lösung, die zumindest einen kornwachstumshemmenden Zusatz aus der Gruppe V, Cr, Ti, Ta und Nb oder einer Verbindung dieser Metalle in fein verteilter oder gelöster Form enthält;
■ Aufbringen dieser Dispersion oder Lösung auf der Oberfläche des Grünlings und gezieltes Einwirken zur Einstellung eines Konzentrationsgradienten;
■ Warmkonsolidierung.

2. Verfahren zur Herstellung eines Bauteils nach Anspruch 1, **dadurch gekennzeichnet, dass** das Aufbringen der Dispersion oder Lösung durch Tauchen, Aufsprühen oder Aufpinseln erfolgt.

3. Verfahren zur Herstellung eines Bauteils nach Anspruch 1 oder 2, **dadurch gekennzeichnet, dass** ein Bauteil mit einem gradierten Verlauf der Korngröße hergestellt wird.

4. Verfahren zur Herstellung eines Bauteils einem der Ansprüche 1 bis 3, **dadurch gekennzeichnet, dass** ein Bauteil mit einem zumindest örtlich gradierten Härteverlauf hergestellt wird.

5. Verfahren zur Herstellung eines Bauteils nach einem der Ansprüche 1 bis 4, **dadurch gekennzeichnet, dass** der kornwachstumshemmende Zusatz aus Cr und/oder V oder einer Verbindung dieser Metalle besteht und der maximale Gehalt bezogen auf die Hartmetalllegierung 2 Gew.% beträgt und dieser graduell auf einen Wert x absinkt, mit 0 < x < 1.0 Gew.%.

6. Verfahren zur Herstellung eines Bauteils nach einem der Ansprüche 1 bis 5, **dadurch gekennzeichnet, dass** die Dispersion oder Lösung nur auf einen Teilbereich der Bauteiloberfläche aufgebracht wird.

7. Verfahren zur Herstellung eines Bauteils nach einem der Ansprüche 1 bis 6, **dadurch gekennzeichnet, dass** für die karbidische Pulverkomponente des Grünlings Pulver mit einer mittleren Korngröße von < 2 µm verwendet wird.

8. Verfahren zur Herstellung eines Bauteils nach einem der Ansprüche 1 bis 7, **dadurch gekennzeichnet, dass** eine Dispersion aus destilliertem Wasser und V₂O₅ verwendet wird.

9. Verfahren zur Herstellung eines Bauteils nach Anspruch 8, **dadurch gekennzeichnet, dass** V₂O₅ mit einer mittleren Teilchengröße von kleiner 50 nm verwendet wird.

10. Verfahren zur Herstellung eines Bauteils nach einem der Ansprüche 1 bis 9, **dadurch gekennzeichnet, dass** dem Grünling ein Plastifizierungsmittel zugesetzt wird.

11. Verfahren zur Herstellung eines Bauteils nach Anspruch 10, **dadurch gekennzeichnet, dass** der Grünling vor dem Aufbringen der Dispersion oder Lösung durch einen Wärmebehandlungsschritt zumindest teilweise entwachst wird.

## Claims

1. Process for the production of a structural part of a hard metal alloy, which contains at least one carbide, mixed carbide or carbonitride of the metals of the group W, Ti, Ta, Mo, Zr, Hf, V, Nb and Cr, at least one grain growth inhibiting additive of the group V, Cr, Ti, Ta and Nb or a compound of these metals, and 0.1 to 20 wt.% of at least one metallic binder of the group Co, Ni and Fe, wherein the carbide grain size increases at least locally from the edge zone of the structural part in the direction of the centre of the structural part and at least one grain growth inhibiting additive exhibits at least locally a graded concentration distribution, and the grain growth inhibiting additive decreases in a graded manner from the edge zone of the structural part in the direction of the centre of the structural part, which process comprises at least the following process steps:
• production of a green body from the hard metal alloy according to the conventional powder metallurgy compacting or forming process;
• production of a dispersion or solution which contains at least one grain growth inhibiting additive from the group V, Cr, Ti, Ta and Nb or a compound of these metals in finely divided or dissolved form;
• application of this dispersion or solution to the surface of the green body and targeted action so as to establish a concentration gradient;
• heat consolidation.

2. Process for the production of a structural part according to claim 1, **characterised in that** the application of the dispersion or solution is carried out by immersion, spraying or brush application.

3. Process for the production.of a structural part according to claim 1 or claim 2, **characterised in that** a structural part is produced with a graded distribution of the grain size.

4. Process for the production of a structural part according to one of claims 1 to 3, **characterised in that** a structural part is produced with an at least locally graded hardness distribution.

5. Process for the production of a structural part according to one of claims 1 to 4, **characterised in that** the grain growth inhibiting additive consists of Cr and/or V or a compound of these metals, and the maximum content referred to the hard metal alloy is 2 wt.%, which gradually decreases to a value x where 0 < x < 1.0 wt.%.

6. Process for the production of a structural part according to one of claims 1 to 5, **characterised in that** the dispersion or solution is applied only to a partial region of the surface of the structural part.

7. Process for the production of a structural part according to one of claims 1 to 6, **characterised in that** for the carbide powder component of the green body, powder with a mean grain size of < 2 µm is used.

8. Process for the production of a structural part according to one of claims 1 to 7, **characterised in that** a dispersion of distilled water and V₂O₅ is used.

9. Process for the production of a structural part according to claim 8, **characterised in that** V₂O₅ with a mean particle size of less than.50 nm is used..

10. Process for the production of a structural part according to one of claims 1 to 9, **characterised in that** plasticizing agent is added to the green body.

11. Process for the production of a structural part according to claim 10, **characterised in that** the green body is at least partly dewaxed by a heat treatment step before the application of the dispersion or solution.

## Revendications

1. Procédé de fabrication d'un composant en alliage de métaux durs qui comprend au moins un carbure, un carbure mixte ou un carbonitrure des métaux du groupe W, Ti, Ta, Mo, Zr, Hf, V, Nb et Cr, au moins un additif inhibiteur de croissance des grains du groupe V, Cr, Ti, Ta et Nb ou une combinaison de ces métaux, et 0,1 à 20% en poids d'au moins un liant métallique du groupe Co, Ni et Fe, dans lequel la granulométrie du ou des carbures augmente au moins localement à partir de la zone de bord du composant en direction du centre du composant, et au moins un additif inhibiteur de croissance des grains présente au moins localement un tracé de concentration gradué et l'additif inhibiteur de croissance des grains diminue de façon graduée depuis la zone de bord du composant en direction du centre du composant qui inclut au moins les étapes suivantes de procédé:
- fabriquer un comprimé cru de l'alliage de métaux durs selon les procédés habituels de compactage ou de formage de la métallurgie des poudres;
- fabriquer une dispersion ou une solution qui inclut au moins un additif inhibiteur de croissance des grains du groupe V, Cr, Ti, Ta et Nb ou une combinaison de ces métaux, sous forme finement divisée ou dissoute;
- appliquer cette dispersion ou cette solution sur la surface du comprimé cru et exercer un effet ciblé pour établir un gradient de concentration;
- consolider à chaud.

2. Procédé de fabrication d'un composant selon la revendication 1, **caractérisé en ce que** l'application de la dispersion ou de la solution s'effectue par immersion ou pulvérisation ou au pinceau.

3. Procédé de fabrication d'un composant selon la revendication 1 ou 2, **caractérisé en ce qu'**il fabrique un composant dans lequel le tracé de la granulation est gradué.

4. Procédé de fabrication d'un composant selon l'une quelconque des revendications 1 à 3, **caractérisé en ce qu'**il fabrique un composant dans lequel le tracé de dureté est au moins localement gradué.

5. Procédé de fabrication d'un composant selon l'une quelconque des revendications 1 à 4, **caractérisé en ce que** l'additif inhibiteur de croissance des grains consiste en Cr et/ou V ou une combinaison de ces métaux, et la teneur maximale rapportée à l'alliage de métaux durs est de 2% en poids et diminue de façon graduée jusqu'à une valeur x telle que 0 < x < 1,0% en poids.

6. Procédé de fabrication d'un composant selon l'une quelconque des revendications 1 à 5, **caractérisé en ce que** la dispersion ou la solution n'est appliquée que sur une zone partielle de la surface du composant.

7. Procédé de fabrication d'un composant selon l'une quelconque: des revendications 1 à 6, **caractérisé en ce qu'**une poudre d'une grosseur moyenne < 2- µm est u.tilisée pour les composants pulvérulents de: type: carbures des comprimés. crus.

8. Procédé de fabrication d'un composant selon l'une quelconque des revendications 1 à 7, **caractérisé en ce qu'**il emploie une dispersion d'eau distillée et de V₂O₅.

9. Procédé de fabrication d'un composant selon la revendication 8, **caractérisé en ce qu'**il emploie du V₂O₅ d'une dimension moyenne de particules < 50 nm.

10. Procédé de fabrication d'un composant selon l'une quelconque des revendications 1 à 9, **caractérisé en ce qu'**un agent plastifiant est ajouté au comprimé cru.

11. Procédé de fabrication d'un composant selon la revendication 10, **caractérisé en ce que** le comprimé cru est au moins partiellement soumis à un décirage par une étape de traitement thermique avant l'application de la dispersion ou de la solution.
